# FASCICULE DE BREVET EUROPEEN

(11) **EP 0 576 366 B1**
(45) Date de publication et mention de la délivrance du brevet: **27.03.1996**
(21) Numéro de dépôt: 93420202.9
(22) Date de dépôt: 18.05.1993
(51) Int. Cl.: C23C 4/08, C22C 45/00, C23C 30/00

(54) **Revêtements métalliques à base d'alliages amorphes résistant à l'usure et à la corrosion, procédé d'obtention et applications aux revêtements anti-usure pour matériel hydraulique**
Metallische Schichten, welche aus amorphen verschleiss- und korrosionsfesten Legierungen bestehen, Verfahren zu deren Herstellung und Anwendung für verschleissfeste Überzügen von hydraulischen Materialien
Metallic coatings consisting of amorphous wear- and corrosion resistant alloys, process for obtaining these alloys and use as wear resistant coatings of hydraulic material

(30) Priorité: 22.05.1992 FR 9206535
(43) Date de publication de la demande: 29.12.1993
(73) Titulaire: GEC ALSTHOM NEYRPIC, F-38100 Grenoble (FR)
(72) Inventeur: Dubois, Jean-Marie, F-54340 Pompey (FR); Plaindoux, Philippe, F-57100 Volkrange (FR); Houin, Jean-Pierre, F-54500 Vandeuvre (FR); Roman, Jean-Marie, F-38130 Echirolles (FR)
(74) Mandataire: Karmin, Roger

(56) Documents cités:
- EP-A- 0 223 135
- EP-A- 0 224 724
- EP-A- 0 271 657
- EP-A- 0 335 193
- US-A- 3 470 347
- US-A- 4 863 526
- Derwent Publications Ltd., London, GB; AN 83-30750K C13 & JP-A-58027941
- PATENT ABSTRACTS OF JAPAN vol. 007, no. 252 (C-194)9 November 1983 & JP-A-58136755
- Derwent Publications Ltd., London, GB; AN 89-034567 & JP-A-63306508
- Derwent Publications Ltd., London, GB; AN 82-37973E C19 & JP-A-57 054242

## Description

La présente invention concerne des revêtements métalliques à base d'alliages amorphes résistant à l'usure et à la corrosion, les procédés d'obtention de ces revêtements et leurs applications à la réalisation de revêtements antiusure notamment pour matériel hydraulique.

Dans la description qui va suivre, ces revêtements seront principalement étudiés dans leurs applications sur des substrats métalliques. Il est bien évident que, sans sortir du cadre de la présente invention, ils présentent également un intérêt tout particulier quand ils sont appliqués à des substrats non métalliques tels que le bois, le papier et les substrats synthétiques.

On recherche dans de nombreux domaines à résoudre les problèmes posés par les phénomènes d'usure par érosion abrasive, les rayures et les frottements dans des milieux agressifs et les phénomènes de cavitation. Ces problèmes se posent avec une spéciale acuité lorsqu'il s'agit de matériel hydraulique tel que les turbines.

D'une façon générale, les matériaux actuellement utilisés sont durs mais en contre-partie ils sont fragiles et les utilisateurs recherchent des matériaux réunissant les propriétés suivantes :
- Dureté élevée leur permettant de résister aux phénomènes d'érosion, de frottement et de rayures
- Bonne ductilité leur permettant de résister aux chocs et aux faibles déformations.
- Structure homogène leur assurant un bon comportement à la corrosion.

A l'heure actuelle, les matériaux dont on dispose, qu'il s'agisse d'aciers à hautes caractéristiques mécaniques, de stellite, de céramiques... ne possédent pas toutes ces propriétés. Notamment, s'ils résistent bien à la corrosion, ils ne possèdent pas de propriétés mécaniques suffisament élevées.

Une des solutions pour obtenir des matériaux présentant un compromis satisfaisant entre ces propriétés contradictoires consiste à utiliser des alliages métalliques de structure amorphe obtenus par refroidissement rapide.

Les alliages amorphes utilisés à ce jour se trouvent essentiellement sous forme de rubans de faibles dimensions obtenus par une méthode de coulage ou sous forme de dépôts de très faible épaisseur obtenus par des méthodes électrochimiques.

Les méthodes de projection thermique et par exemple celle du plasma d'arc soufflé n'ont pas permis jusqu'à présent d'obtenir des alliages totalement amorphes au niveau de la diffraction des rayons X sous forme de dépôts de poudres de forte épaisseur (>0,5 mm) sur des surfaces pouvant atteindre plusieurs mètres carrés.

Parmi les différents alliages amorphes actuellement connus, ce sont les alliages métaux-métalloïdes à base de fer (alliages Fe-B ou Fe-Cr-P-B) qui donnent les meilleurs résultats au point de vue des caractéristiques mécaniques. Aucun de ces alliages ne permet toutefois de satisfaire aux exigences contradictoires recherchées de résistance mécanique élevée, de résistance à la corrosion et de ductilité.

Des alliages résistant à l'usure et à la corrosion présentant des teneurs en Fer inférieure à 2 (en poids%) et en Zirconium inférieure à 7 (en poids %) sont décrits dans EP A 0 224 724 et EP A 0 223 135.

La présente invention s'est donné pour objet de proposer des revêtements métalliques amorphes associant à des caractéristiques mécaniques élevées une certaine ductilité, une température de cristallisation élevée, une bonne aptitude à être libérés des contraintes résiduelles de fabrication au moyen d'un traitement thermique de relaxation de contraintes sans provoquer pour autant un changement notable de structure et de fragilité, une bonne résistance à la corrosion, y compris en présence d'halogènes, réalisés à partir d'alliages capables d'être amorphisables pour des vitesses de refroidissement de l'ordre de 10⁵K/sec., ces revêtements pouvant être obtenus sur des épaisseurs de 0,03 à 1,5 mm sur de grandes surfaces.

Les inventeurs ont découvert que la facilité d'amorphisation peut être obtenue en conjugant l'action des différents états de taille positive ou négative de certains éléments constitutifs par rapport aux éléments constitutifs de base, et notamment en jouant sur l'action combinée du B et du Zr sur une matrice de Fe - Ni et et/ou Co.

D'autre part une faible concentration en métalloïdes et l'absence de composés intermétalliques à haut point de fusion permet d'obtenir une ductilité satisfaisante. La présence de Zr permet l'obtention d'une température de cristallisation élevée. Enfin, un dosage convenable de Cr et de Zr permet de lutter contre la corrosion.

Les revêtements métalliques amorphes résistant à l'usure et à la corrosion appliqués sur un substrat selon l'invention sont donc caractérisés en ce qu'ils sont essentiellement constitués d'alliages présentant la formule générale suivante :

**T**ₐ Cr_{b} Zr_{c} B_{d} **M**ₑ **M'**_{f} **X**g **I**ₕ (I)

dans laquelle a + b + c + d + e + f + g + h = 100 % en nombre d'atomes
**T** est Ni, Co, Ni + Co ou tout choix de plus de l'un de ces éléments associé à Fe avec : 3 <Fe<82 % at. et 3 < a < 85 % at.
**M** est un ou plusieurs éléments d'addition pris parmi la liste : Mn, Cu, V, Ti, Mo, Ru, Hf, Ta, W, Nb, Rh avec : 0≤e<12 % at.
**M'** est une ou plusieurs terres rares, Y inclus, avec : 0 ≤ f <4 % at.
**X** est un ou plusieurs métalloïdes choisis parmi C, P, Ge et Si avec :$\text{0 ≤g <17 % at.}$
et **I** représente les impuretés d'élaboration inévitables avec : h < 1% at. On a de plus :$\text{5 ≤ b ≤ 25 % at.}$$\text{5 ≤ c ≤15 % at.}$$\text{5 ≤ d < 18 % at.}$

Les poudres de ces alliages sont obtenues par atomisation et, pour des granulométries < 100 µm, les grains ont une structure totalement amorphe par diffraction aux rayons X.

La méthode de dépôt par projection thermique permet une reproductibilité des conditions de dépôt et de structure.

Les alliages utilisés pour les revêtements métalliques amorphes résistant à l'usure et à l'érosion selon l'invention présentent de nombreux avantages par rapport aux alliages de l'art antérieur. Tout d'abord il s'agit d'alliages facilement amorphisables en raison de la présence simultanée de bore, élément dont la dimension atomique est plus faible que celle des atomes **T** , et de Zr, plus gros que les atomes **T**.

On notera aussi l'introduction d'autres éléments favorisant la tendance à l'amorphisation, tels que les terres rares et / ou les métalloïdes.

De plus la température de cristallisation de ces alliages est remarquablement élevée, si on la compare à celle des alliages de la technique antérieure, comme les alliages Fe - B et les alliages dérivés (tels que Fe - B - C, Fe - B - Si).

Cet effet, que l'on peut imputer à la présence de zirconium, peut encore être augmenté par addition d'éléments réfractaires (tels que Mo, Ti, V, Nb, Rh... ) ou de métalloïdes.

Les effets conjoints du chrome et du zirconium permettent d'obtenir une excellente résistance à la corrosion, effet qui peut encore être renforcé par addition de divers éléments, en particulier Rh, Nb, Ti, les terres rares et le phosphore.

Enfin il s'agit de verres métalliques essentiellement ductiles dans un domaine de concentration en métalloïde suffisamment faible, à savoir :
b + g ≤ 24 at %. Les alliages obtenus résistent alors de façon satisfaisante à la fragilisation qui suit habituellement dans les autres alliages les traitements thermiques à la température de cristallisation.

Dans la formule générale (I) indiquée ci-avant, le choix de l'élément **T** permet de distinguer différentes familles d'alliages satisfaisant aux critères de la présente invention.

Si **T** est le nickel, on peut tout d'abord distinguer la famille (Il) qui répond à la formulation :

Niₐ Cr_{b} Zr_{c} B_{d} **M**ₑ **M'**_{f} **X**_{g} **I**ₕ (II)

dans laquelle a + b + c + d + e + f + g + h = 100 % en nombre d'atomes.
**M, M', X, I** représentent les mêmes éléments que ceux mentionnés précédemment pour la formule (I), les compositions étant celles indiquées ci-dessus.

Une autre famille d'alliages (III) selon l'invention est constituée d'alliages de la famille (Il) ci-dessus dans lesquels une partie des atomes de nickel a été remplacée par du fer, à savoir :

Niₐ Fe_{a'}Cr_{b} Zr_{c} B_{d} **M**ₑ **M'**_{f} **X**_{g} **I**ₕ (III)

dans laquelle : 3 < a + a' ≤ 85 at %
tous les autres symboles présentant la même signification que précédemment.

La substitution d'une partie du nickel de la famille (Il) ci-dessus par du cobalt permet d'obtenir les alliages de formule générale (IV) :

Niₐ Co_{a"} Cr_{b} Zr_{c} B_{d} **M**ₑ **M'**_{f} **X**_{g} **I**ₕ (IV)

dans laquelle : 3 < a + a" ≤ 85 at %, les autres symboles ayant la même signification que dans la formule (I).

On peut enfin distinguer une dernière famille de formule générale (V):

Niₐ Fe_{a'} Co_{a"} Cr_{b} Zr_{c} B_{d} **M**ₑ **M'**_{f} **X**_{g} **I**ₕ (V)

dans laquelle : 3 < a +a' + a" ≤ 85 at %.

Les exemples suivants permettront de mieux comprendre la présente invention, les caractéristiques qu'elle présente et les avantages qu'elle est susceptible de procurer.

### Exemple 1: Elaboration d'alliages répondant à la formulation générale de la famille (II)

Des alliages répondant à la formulation de la famille (Il) ont été élaborés à l'état liquide à partir des constituants, pris séparément. Pour cela, des fragments des éléments, de pureté commerciale, ont été alliés à l'état liquide dans un four à sole froide placé sous hélium. Le chauffage des constituants a été obtenu par courants haute fréquence. Après fusion, ces alliages sont introduits dans l'inducteur d'une machine de coulage des rubans constituée d'une roue en cuivre de 250 mm de diamètre ayant une vitesse tangentielle de 35 m / sec. L'enceinte contenant la roue est en ambiance d'hélium. Le creuset est en quartz percé d'un orifice de 0,8 mm de diamètre. La pression d'injection du métal liquide est de 0,5 bar. La température du métal liquide est mesurée par pyrométrie optique sur la face supérieure du liquide.

La concentration , en atomes %, des éléments chimiques est la suivante :

| | |
|---|---|
| 50 ≤ Ni ≤ 75 | 0 ≤ Mo ≤ 5 |
| 5 ≤ Cr ≤ 25 | 0 ≤ Hf ≤ 5 |
| 5 ≤ Zr ≤ 15 | 0 ≤ Si ≤ 5 |
| 5 ≤ B ≤ 15 | 0 ≤ La ≤ 4 |

Une analyse chimique plus précise donne:

Ni₅₈ ; Cr₂₀ Zr₁₀ ; B₁₀ ; Mo₂, alliage qui a une température de fusion (Tf₀) mesurée par pyrométrie optique de 1127°C et une dureté Hv₃₀ de l'ordre de 480.

### Exemple 2 : Elaboration d'alliages répondant à la formulation générale de la famille (III)

Des alliages répondant à la formulation de la famille (III) ont été élaborés et obtenus sous forme de rubans de façon identique à ce qui a été fait pour l'obtention des alliages de l'exemple 1.

La concentration, en atomes %, des éléments chimiques est la suivante :

| | | |
|---|---|---|
| 10 ≤ Fe ≤ 75 | 5 ≤ Zr ≤ 15 | 0 ≤ Hf ≤ 4 |
| 10 ≤ Ni ≤ 60 | 5 ≤ B ≤ 15 | 0 ≤ Nb ≤ 4 |
| 5 ≤ Cr ≤ 15 | 0 ≤ Mo ≤ 12 | 0 ≤ La ≤ 4 |
| O ≤ Ti ≤ 10 | | |

Une analyse chimique plus précise donne
Fe₅₁ ; Ni₁₈ ; Cr₈ ; Zr₁₀ ; B₁₂ ; Mo_{0,3} ; Si_{0,5} ; Hf_{0,2}, alliage qui a une température de fusion (Tf₀) mesurée par pyrométrie optique de 1100°C et une dureté Hv₃₀ de 585.
Ou encore:
Fe₆₅ ; Ni₁₀ Cr₅ ; Zr₈ ; B₁₀ ; Ti₂, alliage qui a une température de fusion (Tf₀) mesurée par pyrométrie optique de 1080°C et une dureté Hv₃₀ de 870.

### Exemple 3 : Elaboration d'alliages répondant à la formulation générale de la famille (IV)

Des alliages répondant à la formulation de la famille (IV) ont été élaborés et obtenus sous forme de rubans de façon identique à ce qui a été fait pour l'obtention des alliages des exemples précédents.

La concentration , en atomes %, des éléments chimiques est la suivante :

| | | |
|---|---|---|
| 50 ≤ Co ≤ 82 | 5 ≤ B ≤ 15 | |
| 3 ≤ Ni ≤ 35 | 0 ≤ Mo ≤ 12 | 5 ≤ Zr ≤15 |
| 5 ≤ Cr ≤ 15 | 0 ≤ La ≤ 4 | |

Une analyse chimique plus précise donne :
Co₆₅; Ni₁₀ ; Cr₅ ; Zr₁₂ ; B₈, alliage qui a une température de fusion (Tf₀) mesurée par pyrométrie optique de 1020°C et une dureté Hv₃₀ de 550.

### Exemple 4 : Elaboration d'alliages répondant à la formulation générale de la famille (V)

Des alliages répondant à la formulation de la famille (V) ont été élaborés et obtenus sous forme de rubans de façon identique à ce qui a été fait pour l'obtention des alliages des exemples précédents.

La concentration , en atomes %, des éléments chimiques est la suivante :

| | | | |
|---|---|---|---|
| 10 ≤ Fe ≤ 65 | 5 ≤ Cr ≤ 15 | | |
| 10 ≤ Co ≤ 65 | 5 ≤ B ≤ 15 | 5 ≤ Zr ≤ 15 | |
| 10 ≤ Ni ≤ 65 | 1 ≤ C ≤ 5 | O ≤ Si < 5 | 1 ≤ P ≤ 9 |

Une analyse chimique plus précise donne :
Fe₃₆ ; Co₁₄ ; Ni₁₇ ; Cr₁₃ ; Zr₇ ; B₇ ; C₃ ; Si_{0,3} ; P_{2,7} ,alliage qui a une température de fusion (Tf₀) de 1065°C et une dureté Hv₃₀ de 685.

### Exemple 5 : Elaboration d'alliages répondant à la formulation générale de la famille (V)

Des alliages répondant à la formulation de la famille (V) ont été élaborés et obtenus sous forme de rubans de façon identique à ce qui a été fait pour l'obtention des alliages des exemples précédents.

La concentration , en atomes %, des éléments chimiques est la suivante :

| | | | |
|---|---|---|---|
| 10 ≤ Fe ≤ 50 | 5 ≤ Cr ≤ 15 | | |
| 10 ≤ Co ≤ 50 | 5 ≤ B ≤ 15 | 5 ≤ Zr ≤ 15 | |
| 10 ≤ Ni ≤ 50 | 0 ≤ C ≤ 5 | O ≤ Si < 17 | 0 ≤ P ≤ 9 |

Une analyse chimique plus précise donne :
Fe₁₆ ; Co₁₆ ; Ni₂₀ ; Cr₁₀ ; Zr₁₀; B₁₄ ; Si₁₄ ,alliage qui a une température de fusion (Tf₀) de 1080°C et une dureté Hv₃₀ de 1430.

Les exemples suivants rassemblent les résultats obtenus sur les rubans et les poudres de compositions chimiques décrites dans les exemples précédents, en référence au dessin schématique annexé dans lequel :
Fig 1 à 7 sont des courbes de diffraction aux rayons X dans lesquelles les valeurs 2 θ sont portées en abscisse et l'intensité I en ordonnée
Fig 8 est une courbe de recuit isotherme dans laquelle le temps (en heures) a été porté en abscisse et la température (en °C) en ordonnée
Fig. 9 est une courbe de recuit anisotherme dans laquelle la vitesse de chauffage (en °C.min⁻¹)a été portée en abscisse et la température de début de cristallisation (en °C) en ordonnée.

### Exemple 6

Les rubans répondant aux compositions indiquées ci-avant possèdent une stabilité thermique très grande que l'on peut vérifier
- d'une part par la valeur élevée de la température de cristallisation Tₓ₁ qui est par exemple:
- pour l'ex. 2 Tₓ₁ = 545°C
- pour l'ex. 3 Tₓ₁ = 570°C
- pour l'ex. 4 Tₓ₁ = 560°C
   pour une vitesse de chauffage de 20 K/min.
- d'autre part, par exemple pour la composition : Fe₂₀ ; Co₂₀ ;Ni₂₈ ;Cr ₁₂; Zr₁₀; B₁₀, par le fait qu'un traitement thermique de 3 heures à 400°C ne fait pas apparaître par diffraction aux rayons X de modification de la structure amorphe initiale.

### Exemple 7 - Résistance à la corrosion d'alliages obtenus sous forme de rubans

Pour caractériser cette tenue, on a mesuré les paramètres suivants :
- Potentiel de dissolution statique et dynamique
- Résistance de polarisation autour du potentiel de corrosion en mode potentiodynamique et / ou en mode galvanodynamique
- Intensité du courant de corrosion.

Ces paramètres ont été déterminés dans les milieux suivants :
- H₂SO₄ 0,1 N
- NaOH 0,1 N
- NaCI à 3 % de concentration dans l'eau.

On a par exemple pour l'alliage : Fe₆₀ ; Ni₁₀ ; Cr₁₀ ; Zr₈ ; B₁₂

| | ECorr Mv/ess | E Corr dynam. | Icorr.Mil.amp/cm | Rp K ohm/cm2 |
|---|---|---|---|---|
| N2SO4 0,1 | - 556 | - 674 | 0,69 | 303 |
| NaOH 0,1N | - 654 | - 660 | 0 | 3465 |
| NaCl 3 % | - 210 | - 90 | 0 | |

### Exemple 8

Les poudres d'alliages des familles (II) à (V) ont été déposées sur différents substrats métalliques tels que acier de construction, aciers inoxydables, alliages à base de cuivre, par une méthode de projection thermique, et par exemple par la méthode du plasma d'arc soufflé sous atmosphère et température contrôlées.

Ces poudres projetées ont une granulométrie comprise entre 30 et 100 µm. Les épaisseurs, déposées sur un substrat sablé, sont comprises entre 0,03 et 1,5 mm. Les surfaces revêtues le sont sur plusieurs mètres carrés.

Les clichés de diffraction par rayons X représentés par les courbes des figures 3 (épaisseur 0,1 mm), 4 (épaisseur 0,2 mm), 5 (épaisseur 0,3 mm), 6 (épa!isseur 0,4 mm) et 7 (épaisseur 0,5 mm) , effectués dans les mêmes conditions que celles décrites dans l'exemple 8 mettent en évidence la structure totalement amorphe, en surface et dans l'épaisseur, de ces dépôts.

On peut également faire suivre ces dépôts de poudre d'un refroidissement cryogénique dans les conditions décrites par exemple dans le document FR - A 83 07 135.

### Exemple 9

Les dépôts sont effectués dans les conditions décrites dans l'exemple 9. Toutefois, selon un mode de réalisation du procédé selon l'invention, au lieu de travailler en atmosphère contrôlée, afin de prévenir toute oxydation lors de la projection des poudres en fusion, on protège le seul trajet des particules en fusion par un jet annulaire d'azote, concentrique au jet de plasma véhiculant les particules, et de dimensions très légérement supérieures à celui-ci. Les dépôts peuvent alors être effectués à l'air libre, sous protection partielle d'azote.

Dans le cas des pièces de fortes épaisseurs, la masse thermique de la pièce peut suffire à assurer le refroidissement permettant au dépôt d'avoir une structure amorphe. On évite ainsi l'étape de refroidissement cryogénique.

### Exemple 10 - Etude de la stabilité thermique des poudres et des dépôts

Sur les dépôts correspondant aux analyses chimiques relatives aux familles (I) à (V) les recuits isothermes et anisothermes montrent l'excellente stabilité thermique des alliages amorphes. Les courbes représentées à la figure 8 correspondent à une composition en at % :

Fe₂₀ ; Ni₂₈ ; Co₂₀ ; Cr₁₂ ; Zr₁₀ ; B₁₀.

Le tableau suivant donne la correspondance avec les concentrations en poids.

| | at % | Masse at. | Masse d'éléments dans l'alliage | Poids % |
|---|---|---|---|---|
| Fe | 20 | 56 | 1120 | 20 |
| Ni | 28 | 58,7 | 1643 | 29 |
| Co | 20 | 59 | 1180 | 21 |
| Cr | 12 | 52 | 624 | 11 |
| Zr | 10 | 91,2 | 912 | 16 |
| B | 10 | 10,8 | 108 | 2 |
| | | Total | 5587 | |
| | | | | |
| | | | | |

Les recuits isothermes définissent les domaines de stabilité des structures amorphes (A) et cristallisées (C) pour un temps et une température donnés.

La courbe représentée à la figure 9 illustre les résultats pour les recuits anisothermes qui définissent le début de température de cristallisation en fonction de la vitesse de chauffage.

Ces résultats montrent l'excellente stabilité des revêtements amorphes jusqu'à des températures très élevées, ce qui est une caractéristique très importante de l'invention.

### Exemple 11

On a pu déterminer les caractéristiques mécaniques exceptionnelles dont font preuve les dépôts obtenus selon la présente invention, qu'il s'agisse de dureté- ductilité ou de comportement tribologique. Par exemple pour la composition en at % :

Fe₂₀ ; Ni₂₈ ; Co₂₀ ; Cr₁₂ ; Zn₁₀ ; B₁₀,

on a effectué des essais "pion-disc" mesurant le coefficient de frottement moyen entre le matériau et un indenteur en diamant ou en alumine ; on obtient une valeur du coefficient de frottement à sec de l'ordre de 0,11 lorsque le dépôt a subi un revenu de 3 heures à 400°C. L'examen de la trace de l'indenteur dans le dépôt montre que, s'il y a fissures, celles-ci sont du type ductile.

Sur un dépôt de même analyse chimique mais cristallisé, le coefficient moyen de frottement est plus élevé d'environ 5 % et on met en évidence, lors de l'examen de la trace de l'indenteur, des fissures de type fragile.

Ces observations sont confirmées par l'essai de rayures standard dans lequel, jusqu'à des pressions appliquées de l'ordre de la limite de rupture, on ne met pas en évidence de fissuration.

### Exemple 12

Les dépôts d'épaisseur de l'ordre de 0,5 mm obtenus par la méthode de projection thermique selon l'invention possèdent, à l'état brut de dépôt, un pourcentage de porosité de l'ordre de 8 % mesuré par traitement d'image.

Ce taux de porosité peut être ramené au voisinage de 0 par un grenaillage du dépôt à partir de billes d'acier carbone ou d'acier inoxydable de diamètre compris entre 1 et 1,6 mm pour une intensité de grenaillage définie (Halmen de la Sté Metal Improvment) de 16 à 18 et un taux de recouvrement (méthode de Metal Improvment) de 600 %.

Ce résultat est confirmé par l'étude de perméabilité du dépôt par méthode électrochimique mettant en évidence, pour des conditions de corrosion sévères telles qu'indiquées précédemment, la non corrosion de l'acier au carbone servant de substrat au dépôt. Le dépôt est imperméable à l'électrolyte.

### Exemple 13

Les dépôts ont été testés dans des conditions d'usure par érosion abrasive identique à celle se produisant sur les matériaux de machines hydrauliques fonctionnant en milieu aqueux chargé en particules fines de matériau solide telles que le quartz.

Des essais comparatifs ont été faits avec d'autres matériaux dans les conditions suivantes :
- Ecoulement tangentiel et aussi avec un angle d'incidence liquide-pièce < 45
- Vitesse d'écoulement ≥ 48 m/s.
- Concentration en quartz de granulométrie = 200 µ de 20 g/l.

Les usures mesurées à température ambiante pour le dépôt sont équivalentes aux usures de céramiquetelles que, par exemple, Cr₂O₃ et sont nettement inférieures aux alliages métallique type stellite, aciers inoxydables types dupleix ou martensito-ferritique, ainsi qu'aux aciers du commerce dits résistants à l'abrasion.

Les essais en érosion abrasive à sec sous des angles d'incidence allant de 0 à 90° donnent un meilleur comportement des alliages amorphes selon l'invention par rapport aux céramiques et autres alliages métalliques.

L'examen de la structure par diffraction aux rayons X montre que le dépôt a conservé une stucture amorphe similaire à celle du départ.

Enfin on obtient également d'excellents résultats quand les dépôts sont appliqués sur des substrats non métalliques : bois, papier, substrats synthétiques.

## Revendications

1. Revêtements métalliques amorphes résistant à l'usure et à la corrosion appliqués sur un substrat, caractérisés en ce qu'ils sont essentiellement constitués d'alliages métalliques de formule générale
**T**ₐ Cr_{b} Zr_{c} B_{d} **M**ₑ **M'**_{f} **X**_{g} **I**ₕ (I)
dans laquelle a + b + c + d + e + f + g + h = 100 % en nombre d'atomes
**T** est Ni, Co, Ni + Co, ou tout choix de plus de l'un de ces éléments associé à Fe avec : 3 <Fe< 82 % at. et 3 <a< 85 % at.
**M** est un ou plusieurs éléments d'addition pris parmi la liste : Mn, Cu, V, Ti, Mo, Ru, Hf, Ta, W, Nb, Rh avec : 0 ≤e<12 % at.
**M'**est une ou plusieurs terres rares, Y inclus, avec : 0 ≤f<4 % at.
**X** est un ou plusieurs métalloïdes choisis parmi C, P, Ge et Si avec :$\text{0 ≤g<17 % at.,}$
**I** représente les impuretés d'élaboration inévitables avec : h < 1% at. et$\text{5 ≤b≤ 25 % at.}$$\text{5 ≤c<15 % at..}$$\text{5 ≤d<18 % at.}$

2. Revêtements métalliques amorphes résistant à l'usure et à la corrosion selon la revendication 1, caractérisés en ce que les alliages métalliques présentent la formule générale :
Niₐ Cr_{b} Zr_{c} B_{d} **M**ₑ **M'**_{f} **X**_{g} **I**ₕ (II)
dans laquelle a + b + c + d + e + f + g + h = 100 % en nombre d'atomes.
**M, M', X, I** représentant les mêmes éléments que ceux mentionnés pour la formule (I), les compositions étant celles indiquées ci-dessus.

3. Revêtements métalliques amorphes résistant à l'usure et à la corrosion selon la revendication 1, caractérisés en ce que les alliages métalliques présentent la formule générale :
Niₐ Fe_{a'} Cr_{b} Zr_{c} B_{d} **M**ₑ **M'**_{f} **X**_{g} **I**ₕ (III)
dans laquelle 3 <a + a'≤ 85 at %
les autres symboles ayant la même signification que dans la formule (I).

4. Revêtements métalliques amorphes résistant à l'usure et à la corrosion selon la revendication 1, caractérisés en ce que les alliages métalliques présentent la formule générale :
Niₐ Co_{a"} Cr_{b} Zr_{c} B_{d} **M**ₑ **M'**_{f} **X**_{g} **I**ₕ (IV)
dans laquelle 3<a+a"≤ 85 at %, les autres symboles ayant la même signification que dans la formule (I).

5. Revêtements métalliques amorphes résistant à l'usure et à la corrosion selon la revendication 1, caractérisés en ce que les alliages métalliques présentent la formule générale :
Niₐ Fe_{a'} Co_{a"} Cr_{b} Zr_{c} B_{d} **M**ₑ **M'**_{f} **X**_{g} **I**ₕ (V)
avec : 3<a+a'+a"≤85 at %.
les autres symboles ayant la même signification que dans la formule (I).

6. Procédé d'obtention sur un substrat de revêtements métalliques amorphes résistant à l'usure et à la corrosion selon l'une quelconque des revendications 1 à 5, caractérisé en ce que lesdits revêtements sont réalisés par dépôt, sur un substrat prévu pour les recevoir, de poudres d'alliage métallique, obtenues par atomisation selon une granulométrie comprise entre 20 et 150 µm

7. Procédé d'obtention de revêtements métalliques amorphes résistant à l'usure et à la corrosion selon la revendication 6, caractérisé en ce que les poudres sont déposées par projection thermique sur des substrats métalliques sur une épaisseur comprise entre 0,03 et 1,5 mm et de préférence supérieure à 0,3 mm.

8. Procédé d'obtention de revêtements métalliques amorphes résistant à l'usure et à la corrosion selon la revendication 7, caractérisé en ce que le dépôt des poudres est effectué par la méthode du plasma d'arc soufflé sous atmosphère et température contrôlées.

9. Procédé d'obtention de revêtements métalliques amorphes résistant à l'usure et à la corrosion selon la revendication 7, caractérisé en ce que le dépôt des poudres est effectué par la méthode du plasma d'arc soufflé, le trajet des particules en fusion étant protégé de l'oxydation par un jet annulaire d'azote concentrique au jet de plasma véhiculant les particules et de dimensions très légèrement supérieures.

10. Procédé d'obtention de revêtements métalliques amorphes résistant à l'usure et à la corrosion selon l'une des revendications 7 à revendication 9, caractérisé en ce que le dépôt de poudres est suivi d'une étape de refroidissement cryogénique.

11. Procédé d'obtention de revêtements métalliques amorphes résistant à l'usure et à la corrosion selon l'une des revendications 7 à 10, caractérisé en ce qu'une étape de compactage suit le dépôt de poudres de matériaux par projection thermique sur des substrats.

12. Procédé d'obtention de revêtements métalliques amorphes résistant à l'usure et à la corrosion selon l'une quelconque des revendications 6 à 12, caractérisé en ce que les poudres sont déposées sur des surfaces pouvant être supérieures à 1 m.

13. Application des revêtements métalliques amorphes résistant à l'usure et à la corrosion obtenus par mise en oeuvre du procédé selon l'une quelconque des revendications 6 à 13 à la réalisation de pièces de machines hydrauliques résistant à l'usure par rayure, par érosion de cavitation et d'abrasion à des températures inférieures à 400°C.

## Patentansprüche

1. Abnutzungs- und korrosionsbeständige metallische amorphe Beschichtungen, die auf ein Substrat aufgebracht werden, dadurch **gekennzeichnet,** daß sie im wesentlichen aus Metalllegierungen der allgemeinen Formel:
TₐCr_{b}Zr_{c}B_{d}MₑM'_{f}X_{g}Iₕ (I)
zusammengesetzt sind, wobei
a + b + c + d + e + f + g + h = 100 % der Atomanzahl ergibt,
T für Ni, Co, Ni+Co oder ein beliebiges dieser Elemente in Verbindung mit Fe mit: 3 ≤ Fe ≤ 82 at % und 3 ≤ a ≤ 85 at % steht,
M für ein oder mehrere Legierungselemente steht, die ausgewählt sind aus der Gruppe bestehend aus: Mn, Cu, V, Ti, Mo, Ru, Hf, Ta, W, Nb, Rh mit:
0 ≤ e ≤ 12 at %,
M' für eine oder mehrere Seltene Erden, eingeschlossen Y, steht mit: 0 ≤ f ≤ 4 at %,
X für ein oder mehrere Nichtmetalle steht, die ausgewählt sind aus C, P, Ge und Si mit: 0 ≤ g ≤ 17 at %,
I für die unvermeidbaren Herstellungsverunreinigungen mit: h ≤ 1 at % steht, und
5 ≤ b ≤ 25 at %,
5 ≤ c ≤ 15 at %,
5 ≤ d ≤ 18 at % ist.

2. Abnutzungs- und korrosionsbeständige metallische amorphe Beschichtungen nach Anspruch 1,
dadurch **gekennzeichnet,** daß die metallischen Legierungen die allgemeine Formel:
Niₐ Cr_{b} Zr_{c} B_{d} Mₑ M'_{f} X_{g} Iₕ (II)
aufweisen, wobei
a + b + c + d + e + f + g + h = 100 % der Atomanzahl ergibt,
M, M', X, I die gleichen Elemente wie die für die Formel (I) erwähnten darstellen, und die Zusammensetzungen die oben bezeichneten sind.

3. Abnutzungs- und korrosionsbeständige metallische amorphe Beschichtungen nach Anspruch 1,
dadurch **gekennzeichnet,** daß die metallischen Legierungen die allgemeine Formel:
Niₐ Fe_{a'} Cr_{b} Zr_{c} B_{d} Mₑ M'_{f} X_{g} Iₕ (III)
aufweisen, wobei
3 ≤ a + a' ≤ 85 at % ist, und
die anderen Symbole die gleiche Bedeutung wie in der Formel (I) haben.

4. Abnutzungs- und korrosionsbeständige metallische amorphe Beschichtungen nach Anspruch 1,
dadurch **gekennzeichnet,** daß die metallischen Legierungen die allgemeine Formel:
Niₐ Co_{a"} Cr_{b} Zr_{c} B_{d} Mₑ M'_{f} X_{g} Iₕ (IV)
aufweisen, wobei
3 ≤ a + a" ≤ 85 at % ist, und
die anderen Symbole die gleiche Bedeutung wie in Formel (I) haben.

5. Abnutzungs- und korrosionsbeständige metallische amorphe Beschichtungen nach Anspruch 1,
dadurch **gekennzeichnet,** daß die metallischen Legierungen die allgemeine Formel:
Niₐ Fe_{a'} Co_{a"} Cr_{b} Zr_{c} B_{d} Mₑ M'_{f} X_{g} Iₕ (V)
aufweisen, wobei
3 ≤ a + a' + a" ≤ 85 at % ist, und
die anderen Symbole die gleiche Bedeutung wie in Formel (I) haben.

6. Verfahren zur Herstellung von abnutzungs- und korrosionsbeständigen metallischen amorphen Beschichtungen nach einem der Ansprüche 1 bis 5 auf einem Substrat,
dadurch **gekennzeichnet,**
daß die Beschichtungen durch Aufbringen von Pulvern einer metallischen Legierung, die durch Atomisierung gemäß einem Korndurchmesser zwischen 20 und 150 um erhalten werden, auf einem zu ihrer Aufnahme vorgesehenen Substrat hergestellt werden.

7. Verfahren zur Herstellung von abnutzungs- und korrosionsbeständigen metallischen amorphen Beschichtungen nach Anspruch 6,
dadurch **gekennzeichnet,**
daß die Pulver durch Thermospritzen auf die metallischen Substrate in einer Dicke zwischen 0,03 und 1,5 mm und vorzugsweise größer als 0,3 mm aufgebracht werden.

8. Verfahren zur Herstellung von abnutzungs- und korrosionsbeständigen metallischen amorphen Beschichtungen nach Anspruch 7,
dadurch **gekennzeichnet,**
daß das Aufbringen der Pulver durch das Lichtbogen-Plasmaspritzverfahren (methode du plasma d'arc soufflé) unter kontrollierter Atmosphäre und Temperatur erfolgt.

9. Verfahren zur Herstellung von abnutzungs- und korrosionsbeständigen metallischen amorphen Beschichtungen nach Anspruch 7,
dadurch **gekennzeichnet,**
daß das Aufbringen von Pulvern durch das Lichtbogen-Plasmaspritzverfahren erfolgt, wobei die Bahn der Partikel in Fusion durch einen ringförmigen Stickstoffstrahl, der konzentrisch zum die Partikel befördernden Plasmastrahl und von etwas größeren Abmessungen ist, vor Oxidation geschützt ist.

10. Verfahren zur Herstellung von abnutzungs- und korrosionsbeständigen metallischen amorphen Beschichtungen nach einem der Ansprüche 7 bis 9,
dadurch **gekennzeichnet,**
daß auf das Aufbringen der Pulver ein Verfahrensschritt der kryogenen Abkühlung folgt.

11. Verfahren zur Herstellung von abnutzungs- und korrosionsbeständigen metallischen amorphen Beschichtungen nach einem der Ansprüche 7 bis 10,
dadurch **gekennzeichnet,**
daß dem Aufbringen der Materialpulver durch Thermospritzen auf Substrate ein Verfahrensschritt der Kompaktion folgt.

12. Verfahren zur Herstellung von abnutzungs- und korrosionsbeständigen metallischen amorphen Beschichtungen nach einem der Ansprüche 6 bis 11,
dadurch **gekennzeichnet,**
daß die Pulver auf Oberflächen aufgebracht werden, die größer sein können als 1 qm.

13. Verwendung von abnutzungs- und korrosionsbeständigen metallischen amorphen Beschichtungen, die durch die Durchführung des Verfahrens nach einem der Ansprüche 6 bis 12 erhalten werden, zur Herstellung von Teilen von hydraulischen Maschinen, die widerstandsfähig gegen Abnutzung durch Kratzer, durch Kavitations- und Abriebserosion bei Temperaturen unter 400°C sind.

## Claims

1. Wear-resistant and corrosion-resistant amorphous metal coatings applied to a substrate, characterised in that they essentially comprise metal alloys of the general formula:
Tₐ Cr_{b} Zr_{c} B_{d} Mₑ M'_{f} X_{g} Iₕ (I)
in which a + b + c + d + e + f + g + h = 100% in numbers of atoms,
**T** is Ni, Co, Ni + Co, or any selection of more than one of these elements associated with Fe, where: 3 < Fe < 82% at. and 3 < a < 85% at.,
**M** is one or more added elements selected from the list: Mn, Cu, V, Ti, Mo, Ru, Hf, Ta, W, Nb, Rh, where 0 ≤ e ≤ 12% at., **M'** is one or more rare earths, including Y, where: 0 ≤ f < 4% at.,
**X** is one or more metalloids selected from C, P, Ge and Si, where:$\text{0 ≤ g < 17% at.,}$
**I** represents unavoidable processing impurities, where: h < 1% at. and$\text{5 ≤ b ≤ 25% at}$$\text{5 ≤ c 15% at}$$\text{5 ≤ d < 18% at}$

2. Wear-resistant and corrosion-resistant amorphous metal coatings according to claim 1, characterised in that the metal alloys have the general formula:
Niₐ Cr_{b} Zr_{c} B_{d} **M**ₑ **M'**_{f} **X**_{g} **I**ₕ (II)
in which a + b + c + d + e + f + g + h = 100% by number of atoms. **M, M', X, I** represent the same elements as those mentioned in formula (I), the compositions being those indicated above.

3. Wear-resistant and corrosion-resistant amorphous metal coatings according to claim 1, characterised in that the metal alloys have the general formula:
Niₐ Fe_{a'} Cr_{b} Zr_{c} B_{d} **M**ₑ **M'**_{f} **X**_{g} **I**ₕ (III)
in which 3 < a + a' ≤ 85% at.,
the other symbols having the same meanings as in formula (I).

4. Wear-resistant and corrosion-resistant amorphous metal coatings according to claim 1, characterised in that the metal alloys have the general formula:
Niₐ Co_{a"} Cr_{b} Zr_{c} B_{d} **M**ₑ **M'**_{f} **X**_{g} **I**ₕ (IV)
in which 3 < a + a" ≤ 85% at., the other symbols having the same meanings as in formula (I).

5. Wear-resistant and corrosion-resistant amorphous metal coatings according to claim 1, characterised in that the metal alloys have the general formula:
Niₐ Fe_{a'} Co_{a"} Cr_{b} Zr_{c} B_{d} **M**ₑ **M'**_{f} **X**_{g} **I**ₕ (V)
where: 3 < a + a' + a" ≤ 85% at.,
the other symbols having the same meanings as in formula (I).

6. A process for obtaining wear-resistant and corrosion-resistant amorphous metal coatings on a substrate according to any one of claims 1 to 5 characterised in that the said coatings are provided by the deposition of metal alloy powders obtained by spraying with a particle size between 20 and 150 µm on a substrate which has been designed to receive them.

7. A process for obtaining wear-resistant and corrosion-resistant amorphous metal coatings according to claim 6, characterised in that the powders are deposited by thermal projection onto metal substrates in a thickness between 0.03 and 1.5 mm and preferably greater than 0.3 mm.

8. A process for obtaining wear-resistant and corrosion-resistant amorphous metal coatings according to claim 7, characterised in that powder deposition is performed by the blown plasma arc method with a controlled atmosphere and temperature.

9. A process for obtaining wear-resistant and corrosion-resistant amorphous metal coatings according to claim 7, characterised in that powder deposition is achieved by the blown plasma arc method, the path of the fused particles being protected from oxidation by an annular jet of nitrogen which is concentric with the plasma jet carrying the particles and of very slightly larger dimensions.

10. A process for obtaining wear-resistant and corrosion-resistant amorphous metal coatings according to any one of claims 7 to 9, characterised in that powder deposition is followed by a stage of cryogenic cooling.

11. A process for obtaining wear-resistant and corrosion-resistant amorphous metal coatings according to any one of claims 7 to 10, characterised in that a compacting stage follows deposition of the powdered materials onto substrates by thermal spraying.

12. A process for obtaining wear-resistant and corrosion-resistant amorphous metal coatings according to any one of claims 6 to 12, characterised in that the powders are deposited onto surfaces of area which may be greater than 1 m.

13. The application of wear-resistant and corrosion-resistant amorphous metal coatings obtained by means of a process according to any one of claims 6 to 13 for the making of hydraulic machine parts which are resistant to wear due to scraping, cavitation erosion and abrasion at temperatures below 400°C.
